# EUROPÄISCHE PATENTSCHRIFT

(11) **EP 1 985 388 B1**
(45) Veröffentlichungstag und Bekanntmachung des Hinweises auf die Patenterteilung: **24.03.2010**
(21) Anmeldenummer: 08014063.5
(22) Anmeldetag: 06.08.2008
(51) Int. Cl.: B21D 15/06, B21D 15/10, B21D 26/02

(54) **Hochdruckfester Metallbalg und Verfahren zum Herstellen eines solchen**
High pressure-resistant metal bellow and method for manufacturing the same
Poutre métallique résistant aux hautes pressions et son procédé de fabrication

(43) Veröffentlichungstag der Anmeldung: 29.10.2008
(73) Patentinhaber: Witzenmann GmbH, 75175 Pforzheim (DE)
(72) Erfinder: Glas, Jochen, 78233 Tiefenbronn-Lehningen (DE); Greif, Alexander, 75173 Pforzheim (DE); Kämpfe, Andreas, Dr., 75173 Pforzheim (DE)
(74) Vertreter: Lemcke, Brommer & Partner

(56) Entgegenhaltungen:
- EP-A- 0 623 739
- EP-A- 1 199 116
- DE-A1- 3 614 290
- DE-B3- 10 239 372

## Beschreibung

Die Erfindung betrifft einen hochdruckfesten Metallbalg mit ringförmiger Wellung sowie ein Verfahren zum Herstellen eines solchen. Bei diesem Verfahren wird ein Rohrstück aus einem metallischen Werkstoff mittels Innendruckumformung in einen ringgewellten Metallbalg umgeformt (siehe z.B. EP-A-1 199 116).

Das Innendruckumformen erfolgt in der Regel durch Einleiten einer Flüssigkeit in das Rohrstück unter Druck, so dass sich das Rohrstück ausbaucht. Dies wird in einer Matrize vorgenommen, die in periodischen Abständen ein Ausbauchen des Rohrstücks verhindert, so dass eine Vorwelle entsteht. Durch axiales Zusammenfahren der Matrize ergibt sich die erwünschte Wellung und es wird ein Balg hergestellt. Hierbei können die Balgwellen nacheinander in einem Einfachwerkzeug oder gleichzeitig in einem Mehrfachwerkzeug gefertigt werden.

Bälge für höhere Einsatzdrücke zeichnen sich dabei durch vergleichsweise geringe Profilhohen aus, wobei bei Bälgen nach dem Stand der Technik die Wellenhöhe stets größer als die Wellenlänge ist, um ein nachträgliches Stauchen des Balges zu ermöglichen und dadurch eine geringe Baulänge und eine niedrige Federrate zu erreichen.

Das Herstellen eines Balgs durch Innendruckumformen konnte bislang allerdings nicht zu einem tatsächlich hochdruckfesten Metallbalg führen. Denn beim Innendruckumformen muss der Umformdruck so groß sein, dass sich der Werkstoff plastisch verformt. Eine beginnende plastische Verformung des Werkstoffs ist andererseits jedoch das für die Druckfestigkeit des Metallbalgs relevante Versagenskriterium. Dies bedeutet, dass der Umformdruck zum Herstellen eines Metallbalgs um so größer sein muss, um so höher die Druckfestigkeit des Metallbalgs sein wird. Der Umformdruck kann allerdings nicht beliebig erhöht werden, da die hieraus resultierenden Kräfte von der Umformmaschine aufgenommen werden müssen. Besonders kritisch sind hierbei die Zuhaltekräfte. Im Ergebnis konnten bislang durch mit Innendruckumformung hergestellten Metallbälgen Betriebsdrücke von 750 bar (statisch) bzw. 300 bar (dauerfest dynamisch) nicht überschritten werden.

Es gibt nun jedoch eine ganze Reihe von Anwendungen im Hochdruckbereich jenseits dieser Grenzen, in denen Metallbälge große Vorteile bieten können, wobei diese Metallbälge vorzugsweise mittels Innendruckumformen hergestellt werden sollen. Besonders hervorzuheben ist hierbei der Einsatz in Hochdruckventilen, insbesondere Einspritzventilen für Kraftstoffe aller Art, was beispielsweise in der EP-A-1 046 809 beschrieben ist. Für den Einsatz in Benzininjektoren für Kraftfahrzeugmotoren sollte der verwendete Metallbalg pulsierende Drücke bis 850 bar dauerfest ertragen; für Anwendungen in Dieselinjektoren sollte die Druckfestigkeit sogar für pulsierende Drücke von 1400 bar und darüber ausreichen.

Der vorliegenden Erfindung liegt daher die Aufgabe zugrunde, einen Metallbalg und ein Verfahren zur Herstellung eines solchen mittels Innendruckumformen so zu verbessern, dass ein hochdruckfester Metallbalg entsteht bzw. vorliegt.

Gelöst ist diese Aufgabe durch ein Verfahren mit den Merkmalen des Anspruchs 1 sowie durch einen Metallbalg mit den Merkmalen des Anspruchs 6. Bevorzugte Weiterbildungen des Verfahrens finden sich in den Ansprüchen 2 bis 5; vorteilhafte Weiterbildungen des erfindungsgemäßen Metallbalgs sind in den Ansprüchen 7 bis 17 niedergelegt.

Die vorliegende Erfindung beruht also auf der Erkenntnis, dass durch die Verwendung eines Balgwerkstoffs mit mindestens zwei metastabilen Werkstoffzuständen die erzielbare Druckfestigkeit des Metallbalgs vom benötigten Umformdruck beim Herstellen des Metallbalgs entkoppelt werden kann. Denn wenn von den zwei metastabilen Werkstoffzuständen einer ein duktiler Werkstoffzustand und ein zweiter ein hochfester Werkstoffzustand ist, kann das Innendruckumformen zur Herstellung des Metallbalgs im duktilen Werkstoffzustand erfolgen, was vergleichsweise niedrige Umformdrücke erfordert, während der Metallbalg nach dem Umformen in seinen hochfesten Werkstoffzustand überführt werden kann, in welchem der Einsatz des Metallbalgs erfolgt. Beim Überführen des Werkstoffs in seinen hochfesten Zustand wächst die Druckfestigkeit des Metallbalgs in dem Maß, in dem sich die Streckgrenze des Werkstoffs beim Übergang vom duktilen in den festen Werkstoffzustand erhöht. Auf diese Weise ist es möglich, Metallbälge in Hochdruckventilen zu verwenden, wobei diese Metallbälge statischen Drücken über 750 bar Stand halten. In Einspritzventilen für Kraftstoffe kann z.B. eine Nadelabdichtung mit Metallbälgen erfolgen, die dauerfest Druckpulse von 850 bar (Benzin) bzw. 1400 bar (Diesel) und darüber ertragen. Auch Hochdruckventile in der chemischen Industrie zum Abfüllen von Wasserstoff oder Dampfventile für Energieanlagen usw. bieten sich für die Verwendung der erfindungsgemäßen hochdruckfesten Metallbälge an.

Zur Herstellung des Metallbalgs können metallische Werkstoffe verwendet werden, die vorzugsweisen im duktilen Zustand ein kfz-Kristallgitter aufweisen. Der hochfeste Zustand wird vorzugsweise durch Ausscheidungshärtung erreicht. Als Beispiel seien hier der im "Werkstoff-Handbuch der Deutschen Luftfahrt Teil 1 Metallische Werkstoffe", Herausgeber DIN - Deutsches Institut für Normung e. V. - Normenstelle Luftfahrt, Beuth Verlag GmbH, Ausgabe 1991 beschriebene Werkstoff 1.4564 und die dazu aufgeführten Verfahren zum Erreichen der Härtezustände RH 950 oder TZH 1050 genannt. Im Rahmen der vorliegenden Erfindung können aber auch metallische Werkstoffe verwendet werden, die im duktilen Zustand ein krz-Gitter aufweisen und martensitisch gehärtet werden.

Ganz besondere Vorteile ergeben sich im Rahmen der Erfindung, wenn beim Umformen des Rohrstücks in den ringgewellten Metallbalg Wellungen erzeugt werden, die ein Profil aufweisen, bei dem die Höhe einer Welle in Radialrichtung nicht größer ist als die Breite dieser Welle in Axialrichtung. Bei periodischen Wellungen ist dann also die Wellenhöhe kleiner als oder höchstens gleich groß wie die Wellenlänge. Wellungen mit solchen Profilen sind nicht gleichmäßig stauchbar, was im Stand der Technik als eher nachteilig empfunden wurde. Im Rahmen der vorliegenden Erfindung ist ein ungestauchtes Profil jedoch von besonderem Vorteil.

Im Rahmen der vorliegenden Erfindung ergeben sich auch Vorteile, wenn beim Umformen Wellungen erzeugt werden die ein in Radialrichtung nicht-hinterschnittenes Profil aufweisen, insbesondere ein U-förmiges oder sinusförmiges Profil. Ein Metallbalg mit einer solchen nicht-hinterschnittenen Wellung weist gegenüber den herkömmlichen Metallbälgen mit S-förmigen oder Ω-förmigen Wellen schon aufgrund seiner geometrischen Gegebenheiten eine höhere Druckfestigkeit auf, denn die Wellengeometrie verhindert, dass die Wellen radial zusammengedrückt werden - der Metallbalg leistet wie beim eben erwähnten flachen Profil länger Widerstand gegen ein radiales Kollabieren unter Druckbeaufschlagung.

Durch eine Kombination von einerseits einer Überführung eines Metallbalgs aus seinem duktilen Werkstoffzustand in seinen hochfesten Werkstoffzustand mit andererseits einer nicht-hinterschnittenen Wellung und einem Profil, dessen Wellenhöhe kleiner als die Wellenlänge ist, ist es in Versuchen gelungen, Metallbälge mit einer vierfach höheren Druckfestigkeit herzustellen, als dies bislang nach dem Stand der Technik möglich war.

Um die Druckfestigkeit des erfindungsgemäßen Metallbalgs weiter zu erhöhen, kann der Metallbalg mehrlagig hergestellt werden. Hierbei sind die mehreren Lagen zweckmäßigerweise jeweils aus einem Werkstoff hergestellt, der einen duktilen und einen hochfesten Werkstoffzustand aufweist. Hierfür kommen beispielsweise Werkstoffe nach den DIN-Normen 1.4564, 1.4568, 2.4668 oder AM 350 nach ASTM in Frage.

Andere vorteilhafte Wellengeometrien bestehen im Rahmen der vorliegenden Erfindung darin, dass das Profil der Wellungen an den Innenkrempen mindestens einen größeren Krümmungsradius aufweist als an den Außenkrempen, d.h. es kann sich um einen konstanten größeren Krümmungsradius handeln, jedoch auch um eine Vielzahl von Krümmungsradien, die stetig ineinander übergehen, wie beispielsweise in einer elliptischen Form. Der Krümmungsradius kann in diesem Zusammenhang auch gegen unendlich gehen, d.h. die Innenkrempen der Wellungen können zusätzlich oder alternativ auch mit zylindrischen Abschnitten versehen sein. Solche Wellengeometrien entlasten diejenigen Matrizenteile des Umformwerkzeugs beim Innendruckumformen, die durch Verhindern einer Ausbauchung die Innenkrempen herstellen. Denn durch den vergrößerten Krümmungsradius bzw. durch die zylindrischen Abschnitte der Innenkrempen verringert sich die Flächenpressung auf diese Matrizenteile. Hierdurch kann bei der Balgherstellung mit höheren Innendrücken umgeformt werden, was die Verwendung eines metallischen Werkstoffs ermöglicht, der schon in seinem duktilen Zustand eine relativ hohe Druckfestigkeit aufweist, oder aber es können mehrere Lagen von metallischen Werkstoffen zu einem mehrlagigen Metallbalg umgeformt werden, der wiederum eine etwa n-fach höhere Druckfestigkeit aufweist, als ein einlagiger Metallbalg.

Mehrere Ausführungsbeispiele eines erfindungsgemäßen Metallbalgs sind in den beigefügten Zeichnungen dargestellt und nachfolgend beschrieben. Es zeigen:
- Figur 1: einen Metallbalg mit sinusförmigem Profil in schematischer Schnittdarstellung;
- Figur 2: einen Metallbalg mit U-förmigem Profil in schematischer Schnittdarstellung;
- Figur 3: einen Metallbalg mit vergrößerten Radien bzw. Zylinderabschnitten an der Innenkrempe in schematischer Schnittdarstellung;
- Figur 4: einen Metallbalg nach dem Stand der Technik in schematischer Schnittdarstellung.

Figur 1 zeigt in einer schematischen, geschnittenen Teildarstellung einen erfindungsgemäß ausgebildeten Metallbalg 1 mit - hier - drei Wellungen 2 mit Innenkrempen 3 und Außenkrempen 4. Die Wellungen 2 sind sinusförmig ausgebildet und somit in Radialrichtung nicht hinterschnitten. Des Weiteren ist das Profil der Wellungen 2 so ausgestaltet, dass eine Höhe h einer Welle in Radialrichtung, also der Abstand zwischen dem radial höchsten Punkt der Außenkrempe der Welle und den beiden radial tiefsten Punkten der beiden benachbarten Innenkrempen, kleiner ist als eine Breite d dieser Welle in Axialrichtung, also der axiale Abstand zwischen den beiden tiefsten Punkten der beiden benachbarten Innenkrempen der entsprechenden Welle. Da das Profil der Wellungen 2 vorliegend periodisch ausgebildet ist, ist hier also die Wellenhöhe der Wellungen 2 kleiner ausgebildet als deren Wellenlänge. Die gewählte Geometrie der Wellungen 2 führt zu einer hohen geometrischen Druckfestigkeit, die durch die erfindungsgemäße Wahl des metallischen Werkstoffs und das erfindungsgemäße Aushärten desselben nach dem Umformen des Metallbalgs 1 kombiniert ist. Durch diese Kombination des flachen Profils mit einem hochfesten Werkstoff kann eine dynamische Druckfestigkeit größer 500 bar erreicht werden, während derselbe Werkstoff in seinem duktilen Zustand bei den derzeit maximal erreichbaren Fließgrenzen von ca 1200 MPa hinreichend stark hydraulisch umformbar ist.

Figur 2 zeigt in einer entsprechenden Darstellung einen anderen Metallbalg 1, der mit U-förmigen Wellungen 2 versehen ist und somit ebenfalls in Radialrichtung keine Hinterschneidungen aufweist.

Figur 3 zeigt - wiederum in einer schematischen geschnittenen Teildarstellung - weitere Ausführungsbeispiele für einen Metallbalg 1, wobei die links dargestellte Innenkrempe 3 als zylindrischer Abschnitt Z ausgebildet ist, während die rechts dargestellte Innenkrempe 3 einen gegenüber den Außenkrempen 4 stark vergrößerten Krümmungsradius R aufweist.

Figur 4 zeigt schließlich in einer wiederum entsprechenden Darstellung einen Metallbalg 1 nach dem Stand der Technik mit in Radialrichtung hinterschnittenen Wellungen 2. Die Wellungen 2 weisen ein herkömmliches Ω-förmiges Profil auf.

## Patentansprüche

1. Verfahren zum Herstellen eines hochdruckfesten Metallbalgs, wobei ein Rohrstück aus einem metallischen Werkstoff mittels Innendruckumformung in einen ringgewellten Metallbalg (1) umgeformt wird,
**dadurch gekennzeichnet,**
**dass** als metallischer Werkstoff ein Werkstoff mit mindestens zwei metastabilen Werkstoffzuständen verwendet wird, von denen einer ein duktiler und einer ein hochfester Werkstoffzustand mit erhöhter Streckgrenze ist, dass das Umformen des Rohrstücks in den Metallbalg (1) im duktilen Werkstoffzustand erfolgt, und dass der Werkstoff des Metallbalgs (1) nach dem Umformen in seinen hochfesten Werkstoffzustand überführt wird.

2. Verfahren nach Anspruch 1,
**dadurch gekennzeichnet,**
**dass** beim Umformen des Rohrstücks in den ringgewellten Metallbalg (1) Wellungen (2) mit einem Profil erzeugt werden, bei dem die Höhe (h) einer Welle in Radialrichtung kleiner als die oder gleich der Breite (d) dieser Welle in Axialrichtung ist.

3. Verfahren nach einem der Ansprüche 1 oder 2,
**dadurch gekennzeichnet,**
**dass** beim Umformen des Rohrstücks in den ringgewellten Metallbalg (1) Wellungen (2) erzeugt werden, die ein in Radialrichtung nicht-hinterschnittenes Profil, insbesondere ein U-förmiges oder sinusförmiges Profil, aufweisen.

4. Verfahren nach einem der Ansprüche 1 bis 3,
**dadurch gekennzeichnet,**
**dass** ein mehrlagiges Rohrstück in den ringgewellten Metallbalg (1) umgeformt wird.

5. Verfahren nach einem der Ansprüche 1 bis 4,
**dadurch gekennzeichnet,**
**dass** ein Werkstoff nach den DIN-Normen 1.4564, 1.4568, 2.4668 oder AM 350 nach ASTM verwendet wird.

6. Hochdruckfester Metallbalg mit ringförmiger Wellung (2),
**dadurch gekennzeichnet,**
**dass** der Metallbalg (1) aus einem metallischen Werkstoff mit mindestens zwei metastabilen Werkstoffzuständen besteht, von denen einer ein duktiler und einer ein hochfester Werkstoffzustand mit erhöhter Streckgrenze ist.

7. Metallbalg nach Anspruch 6,
**dadurch gekennzeichnet,**
**dass** der metallische Werkstoff in seinem hochfesten Werkstoffzustand martensitische oder gemischt austenitisch/martensitische Eigenschaften aufweist.

8. Metallbalg nach einem der Ansprüche 6 oder 7,
**dadurch gekennzeichnet,**
**dass** der metallische Werkstoff in seinem duktilen Werkstoffzustand ein kubisch-raumzentriertes oder kubisch-flächenzentriertes Metallgitter aufweist.

9. Metallbalg nach einem der Ansprüche 6 bis 8,
**dadurch gekennzeichnet,**
**dass** die Wellungen (2) ein Profil aufweisen, bei dem die Höhe (h) einer Welle in Radialrichtung kleiner als die oder gleich der Breite (d) dieser Welle in Axialrichtung ist.

10. Metallblag nach einem der Ansprüche 6 bis 9,
**dadurch gekennzeichnet,**
**dass** die Wellungen (2) ein in Radialrichtung nicht-hinterschnittenes Profil, insbesondere ein sinusförmiges oder U-förmiges Profil aufweisen.

11. Metallbalg nach einem der Ansprüche 6 bis 10,
**dadurch gekennzeichnet,**
**dass** das Profil der Wellungen (2) an ihren Innenkrempen (3) mindestens einen größeren Krümmungsradius (R) aufweist als an ihren Außenkrempen (4).

12. Metallbalg nach einem der Ansprüche 6 bis 11,
**dadurch gekennzeichnet,**
**dass** die Innenkrempen (3) der Wellungen (2) mit zylindrischen Abschnitten (Z) versehen sind.

13. Metallbalg nach einem der Ansprüche 6 bis 12,
**dadurch gekennzeichnet,**
**dass** er mehrlagig ausgebildet ist.

14. Metallbalg nach einem der Ansprüche 6 bis 13,
**dadurch gekennzeichnet,**
**dass** er aus einem Werkstoff nach den DIN-Normen 1.4564, 1.4568, 2.4668 oder AM 350 nach ASTM besteht.

15. Metallbalg nach einem der Ansprüche 6 bis 14,
**dadurch gekennzeichnet,**
**dass** er in einem Verfahren nach einem der Ansprüche 1 bis 5 hergestellt worden ist.

16. Metallbalg nach einem der Ansprüche 6 bis 15,
**dadurch gekennzeichnet,**
**dass** er für eine statische Druckbelastung von mindestens 750 bar und/oder für eine dynamische Druckbelastung von mindestens 400 bar ausgelegt ist.

17. Metallbalg nach einem der Ansprüche 6 bis 16,
**dadurch gekennzeichnet,**
**dass** er zur Verwendung in Hochdruckventilen mit Druckpulsen über 400 bar, insbesondere in Einspritzventilen für Kraftstoffe, vorgesehen ist.

## Claims

1. Method of producing a high compressive strength metal bellows, wherein a pipe section made of a metallic material is formed into an annularly corrugated metal bellows (1) by means of internal pressure forming,
**characterised in that**
the metallic material used is a material having at least two metastable material states of which one is a ductile material state and one is a high-strength material state having an increased yield strength, the forming of the pipe section into the metal bellows (1) is effected in the ductile material state, and, after the forming, the material of the metal bellows (1) is converted into its high-strength material state.

2. Method according to claim 1,
**characterised in that**
during the forming of the pipe section into the annularly corrugated metal bellows (1) there are created corrugations (2) having a profile in which the height (h) of a corrugation in the radial direction is smaller than or the same as the width (d) of that corrugation in the axial direction.

3. Method according to either one of claims 1 and 2,
**characterised in that**
during the forming of the pipe section into the annularly corrugated metal bellows (1) there are created corrugations (2) having a profile that is not undercut in the radial direction, especially a U-shaped or sinusoidal profile.

4. Method according to any one of claims 1 to 3,
**characterised in that**
a multi-ply pipe section is formed into the annularly corrugated metal bellows (1).

5. Method according to any one of claims 1 to 4,
**characterised in that**
a material in accordance with DIN standards 1.4564, 1.4568, 2.4668 or AM 350 according to ASTM is used.

6. High compressive strength metal bellows having annular corrugation (2),
**characterised in that**
the metal bellows (1) consists of a metallic material having at least two metastable material states of which one is a ductile material state and one is a high-strength material state having an increased yield strength.

7. Metal bellows according to claim 6,
**characterised in that**
the metallic material in its high-strength material state has martensitic or mixed austenitic/martensitic properties.

8. Metal bellows according to either one of claims 6 and 7,
**characterised in that**
the metallic material in its ductile material state has a body-centred cubic or face-centred cubic metal lattice.

9. Metal bellows according to any one of claims 6 to 8,
**characterised in that**
the corrugations (2) have a profile in which the height (h) of a corrugation in the radial direction is smaller than or the same as the width (d) of that corrugation in the axial direction.

10. Metal bellows according to any one of claims 6 to 9,
**characterised in that**
the corrugations (2) have a profile that is not undercut in the radial direction, especially a sinusoidal or U-shaped profile.

11. Metal bellows according to any one of claims 6 to 10,
**characterised in that**
the profile of the corrugations (2) has at its inner convolutions (3) at least one radius of curvature (R) that is larger than at its outer convolutions (4).

12. Metal bellows according to any one of claims 6 to 11,
**characterised in that**
the inner convolutions (3) of the corrugations (2) are provided with cylindrical portions (Z).

13. Metal bellows according to any one of claims 6 to 12,
**characterised in that**
it is of multi-ply construction.

14. Metal bellows according to any one of claims 6 to 13,
**characterised in that**
it consists of a material in accordance with DIN standards 1.4564, 1.4568, 2.4668 or AM 350 according to ASTM.

15. Metal bellows according to any one of claims 6 to 14,
**characterised in that**
it has been produced in a method according to any one of claims 1 to 5.

16. Metal bellows according to any one of claims 6 to 15,
**characterised in that**
it is arranged for a static pressure load of at least 750 bar and/or for a dynamic pressure load of at least 400 bar.

17. Metal bellows according to any one of claims 6 to 16,
**characterised in that**
it is provided for use in high-pressure valves having pressure pulses of more than 400 bar, especially in injection valves for fuels.

## Revendications

1. Procédé de fabrication d'un soufflet métallique résistant aux hautes pressions, sachant qu'un tronçon de tube constitué d'un matériau métallique est mis en forme en un soufflet métallique (1) à ondulation annulaire par formage sous pression intérieure, **caractérisé en ce qu'**on utilise comme matériau métallique un matériau présentant au moins deux états métastables dont l'un est un état ductile et l'autre un état à haute résistance avec limite d'élasticité accrue, **en ce que** le formage du tronçon de tube pour obtenir le soufflet métallique (1) s'effectue dans l'état ductile, et **en ce que** le matériau du soufflet métallique (1) est transféré à la suite du formage dans son état à haute résistance.

2. Procédé selon la revendication 1, **caractérisé en ce que**, lors du formage du tronçon de tube pour obtenir le soufflet métallique (1) à ondulation annulaire, on produit des ondulations (2) ayant un profil selon lequel la hauteur (h) d'une ondulation en direction radiale est inférieure ou égale à la largeur (d) de cette ondulation en direction axiale.

3. Procédé selon la revendication 1 ou 2, **caractérisé en ce que**, lors du formage du tronçon de tube pour obtenir le soufflet métallique (1) à ondulation annulaire, on produit des ondulations (2) qui présentent un profil sans contre-dépouille en direction radiale, en particulier un profil en forme de U ou sinusoïdal.

4. Procédé selon l'une des revendications 1 à 3, **caractérisé en ce qu'**on met en forme un tronçon de tube à plusieurs couches pour obtenir le soufflet métallique (1) à ondulation annulaire.

5. Procédé selon l'une des revendications 1 à 4, **caractérisé en ce qu'**on utilise un matériau selon les normes DIN 1.4564, 1.4568, 2.4668, ou AM 350 selon ASTM.

6. Soufflet métallique résistant aux hautes pressions, à ondulation annulaire (2), **caractérisé en ce que** le soufflet métallique (1) est constitué d'un matériau métallique présentant au moins deux états métastables dont l'un est un état ductile et l'autre un état à haute résistance avec limite d'élasticité accrue.

7. Soufflet métallique selon la revendication 6, **caractérisé en ce que** le matériau métallique présente dans son état à haute résistance des propriétés martensitiques ou des propriétés mixtes austénitiques/martensitiques.

8. Soufflet métallique selon la revendication 6 ou 7, **caractérisé en ce que** le matériau métallique présente dans son état ductile un réseau métallique cubique centré ou cubique à faces centrées.

9. Soufflet métallique selon l'une des revendications 6 à 8, **caractérisé en ce que** les ondulations (2) présentent un profil selon lequel la hauteur (h) d'une ondulation en direction radiale est inférieure ou égale à la largeur (d) de cette ondulation en direction axiale.

10. Soufflet métallique selon l'une des revendications 6 à 9, **caractérisé en ce que** les ondulations (2) présentent un profil sans contre-dépouille en direction radiale, en particulier un profil en forme de U ou sinusoïdal.

11. Soufflet métallique selon l'une des revendications 6 à 10, **caractérisé en ce que** le profil des ondulations (2) présente, sur leurs sommets intérieurs (3), au moins un plus grand rayon de courbure (R) que sur leurs sommets extérieurs (4).

12. Soufflet métallique selon l'une des revendications 6 à 11, **caractérisé en ce que** les sommets intérieurs (3) des ondulations (2) sont pourvus de parties cylindriques (Z).

13. Soufflet métallique selon l'une des revendications 6 à 12, **caractérisé en ce qu'**il est réalisé à plusieurs couches.

14. Soufflet métallique selon l'une des revendications 6 à 13, **caractérisé en ce qu'**il est constitué d'un matériau selon les normes DIN 1.4564, 1.4568, 2.4668, ou AM 350 selon ASTM.

15. Soufflet métallique selon l'une des revendications 6 à 14, **caractérisé en ce qu'**il a été fabriqué d'après un procédé selon l'une des revendications 1 à 5.

16. Soufflet métallique selon l'une des revendications 6 à 15, **caractérisé en ce qu'**il est conçu pour une sollicitation en pression statique d'au moins 750 bars et/ou pour une sollicitation en pression dynamique d'au moins 400 bars.

17. Soufflet métallique selon l'une des revendications 6 à 16, **caractérisé en ce qu'**il est prévu pour être utilisé dans des soupapes à haute pression avec des impulsions de pression supérieures à 400 bars, en particulier dans des soupapes d'injection de carburants.
